# EUROPÄISCHE PATENTSCHRIFT

(11) **EP 1 251 187 B1**
(45) Veröffentlichungstag und Bekanntmachung des Hinweises auf die Patenterteilung: **02.07.2003**
(21) Anmeldenummer: 01109276.4
(22) Anmeldetag: 17.04.2001
(51) Int. Cl.: C22C 38/44

(54) **Verwendung eines Werkzeugstahles für Kunststoffformen**
Use of a tool steel for plastic material molds
Utilisation d'un acier à outils pour moules pour le plastique

(43) Veröffentlichungstag der Anmeldung: 23.10.2002
(73) Patentinhaber: EDELSTAHLWERKE BUDERUS AG, D-35576 Wetzlar (DE)
(72) Erfinder: Grimm, Walter, 35606 Solms (DE); Vetter, Peter, 35789 Weilmünster (DE)
(74) Vertreter: Erb, Henning, Dipl.-Ing.

(56) Entgegenhaltungen:
- EP-A- 0 431 557
- EP-A- 0 545 884
- EP-A- 0 709 481
- EP-A- 0 882 808
- EP-A- 1 087 030
- DD-A- 156 988
- DE-C- 3 728 476
- DE-C- 19 533 229
- PATENT ABSTRACTS OF JAPAN vol. 014, no. 215 (C-0716), 8. Mai 1990 (1990-05-08) -& JP 02 050910 A (NIPPON STEEL CORP), 20. Februar 1990 (1990-02-20)
- PATENT ABSTRACTS OF JAPAN vol. 018, no. 351 (C-1220), 4. Juli 1994 (1994-07-04) -& JP 06 088163 A (SANYO SPECIAL STEEL CO LTD), 29. März 1994 (1994-03-29)

## Beschreibung

Die Erfindung betrifft die Verwendung eines vorvergüteten Werkzeugstahls für die Herstellung von Formen für Kunststoffteile, insbesondere für Matrizen mit großen Abmessungen.

Kunststofformen zum Spritzen oder Pressen von Kunststoffteilen bestehen stets aus zwei Hälften, einer Matrize und dem Kernteil. Die Oberflächengüte des Kunststoffteils wird durch die Qualität des Matrizenwerkstoffes wesentlich bestimmt.

Anforderungen an den Matrizenwerkstoff sind:
- gleichmäßig hohe Härte zur Vermeidung von mechanischen Beschädigungen und plastischen Verformungen durch Verkratzen, Verschleiß bei der Kunststoffverarbeitung, Deformation beim Zusammenfahren der Formhälften, Verbiegen und Rißbildung unter Betriebsbedingungen
- gleichmäßige Vergütungsgefügestruktur und hoher Reinheitsgrad zur Sicherstellung einer guten Maschinenbearbeitbarkeit und guter Polier- und fotochemischer Narbeigenschaften.

Dabei wird die Gebrauchshärte des Formenstahles von ca. 30-40 HRC bereits durch Vergüten des gewalzten oder geschmiedeten Rohlings bei Stahlherstellern eingestellt (vorvergüteter Kunststofformenstahl).

Formen für die Kunststoffverarbeitung werden heute überwiegend aus den Stählen Werkstoff-Nr. 1.2311 und 1.2738 sowie aus AISI P 20 hergestellt (Chemische Analysen siehe Tabelle 1).

Für spezielle Anwendungszwecke wie die Verarbeitung von verschleißfördernden, verstärkten Kunststoffen oder Salzsäure abspaltenden Stoffen wie PVC werden darüber hinaus spezielle hochharte (50 - 60 HRC) oder korrosionsbeständige chromlegierte Werkzeugstahllegierungen verwendet.

Bei der Verwendung herkömmlicher vorvergüteter Kunststofformenstähle besteht ein besonderes Problem in der eingeschränkten Härtbarkeit der Stähle. Die Forderung nach gleichmäßiger Härte im gesamten Volumen der Stahlform erfordert Durchvergütung bis zum Kem des Stahlblockes, unabhängig von dessen Abmessungen.

Die Härtbarkeit der in der Regel ölgehärteten und auf ca. 30 HRC angelassenen Standardstähle AISI P2O, 1.2311 und 1.2738 ist in Bild 1 dargestellt. Daraus geht gleichzeitig die Maximalabmessung für den Einsatz des jeweiligen Stahles hervor, bis zu der noch kein signifikanter Abfall der Härte im Kern, verglichen mit der Randhärte eintritt.

Der Trend der Plastikindustrie zu immer größeren Teilen erfordert ständig größere Formen und entsprechend große Stahlblöcke mit Abmessungen von über 1000 mm Dicke. Für diese Dimensionen sind Blockgewichte von > 50 Tonnen heute üblich.Die dabei zwangsläufig zum Einsatz kommenden großen Schmiedeblöcke mit Gewichten von über 80 to erhöhen seigerungsbedingte Inhomogenitäten, die durch zunehmende Legierungsgehalte weiter verstärkt werden und bei Kunststofformen zu Qualitätsproblemen führen können (Mechanische Bearbeitung, Polieren, Narben).

In der EP 0 709 481 B1 wird beispielsweise ein Stahl für die in Rede stehende Anwendung vorgeschlagen, der bestimmte Gehalte an Bor aufweist, um die Härtbarkeit zu erhöhen, wobei Aluminium und Titan zur Abschirmung des Bors vor Stickstoff zugegeben werden müssen. Die Verwendung von Bor zur Verbesserung der Härtbarkeit führt jedoch bei größeren Durchmessern zu nicht reproduzierbaren Ergebnissen, d.h. undefinierten Härten insbesondere im Kernbereich.

Die DE 195 33 229 C1 beschreibt die Verwendung eines ähnlichen Stahles für Druckgasbehälter, die DE 37 28 476 C1 für die Herstellung von Rohren zur Türverstärkung.

In der EP 0431 557 B1 ist ein Werkzeugstahl für die Verwendung im Kunststofformenbau beschrieben, der im Hinblick auf gute Schweißbarkeit einen Schwefelgehalt von 0,025 bis 0,10 Gewichtsprozent aufweisen soll. Ferner soll der Werkzeugstahl einer Zusatzbedingung BH = 326,0 + 847,3(C%) + 18,3(Si%) - 8,8(Mn%) - 12,5(Cr%) ≤ 460 genügen, was unter allen Umständen einen Kohlenstoffgehalt von höchsten 0,208 Gewichtsprozent bedeutet. Ein derartig niedriger Kohlenstoffgehalt ist zwar für die Schweißbarkeit von Vorteil, steht jedoch dem Erreichen der geforderten Härten des Werkzeugstahles nach dem Vorvergüten entgegen.

Die Aufgabe der Erfindung besteht darin, einen Werkzeugstahl für Kunststofformen zu schaffen, der auch bei großen Durchmessern hohe Kernhärten ohne qualitative Nachteile ermöglicht.

Erfindungsgemäß wird die Aufgabe durch die Verwendung Werkzeugstahl gelöst, der die folgende Zusammensetzung (in Gewichtsprozent) aufweist:
C = 0,25 - 0,30
Si = 0,04 - 0,20
Mn = 1,2 - 2,0
Cr = 1,0 - 2,0
Ni = 0,9 - 1,5
Mo = 0,3 - 0,8
V ≤ 0,2
Al = 0,01 - 0,03
wobei der Rest aus Eisen und unvermeidlichen Verunreinigungen besteht.

Der Werkzeugstahl gemäß den Ansprüchen zur Vermeidung qualitativer Nachteile bewußt ohne Zugabe von Bor hergestellt, wobei die notwendige Härte durch den gezielt eingestellten Nickelgehalt erreicht wird. Überraschenderweise hat sich nämlich gezeigt, daß das fehlende bzw. nur im Rahmen unvermeidlicher Verunreinigungen vorliegende Bor bei sorgfältig eingestelltem Nickelgehalt nicht zu Nachteilen bei den erreichbaren Härtewerten führt, der Stahl gleichzeitig jedoch insbesondere bei größeren Werkstückdurchmessern besser reproduzierbare Ergebnisse in Bezug auf seine Härtbarkeit bei geringerer Neigung zur Versprödung zeigt. Entsprechend braucht auch kein Titan zur Abschirmung des Bors vor Stickstoff zugegeben zu werden.

Damit ist der Werkzeugstahl ideal zur Verwendung in Kunststofformen geeignet, insbesondere auch bei größeren Durchmessern des Werkstückes über 400 mm bis zu 1300 mm und darüber.

Durch den vorgesehenen Gewichtanteil an Molybdän zwischen 0,3% und 0,8%, vorzugsweise zwischen 0,4% und 0,6% wird ferner eine verbesserte Anlaßbeständigkeit erreicht, so daß bei einem beispielhaften Werkstückdurchmesser von 1000 mm und einem beispielhaften Gehalt an Mo von 0,5 Gewichtsprozent zum Erreichen von 30 HRC eine Anlaßtemperatur von ca. 620°C vorteilhaft ist, während bekannte Formstähle mit Anlaßtemperaturen deutlich unter 600°C vergütet werden.

Der Formenstahl ist ohne Spannungsrißgefahr in Wasser oder Polymer härtbar, weist nur geringe Seigerungen und einen hohen Reinheitsgrad auf und ist infolge der höheren Anlaßtemperatur nach der Wärmebehandlung sehr homogen und eigenspannungsarm.

Zur Verbesserung der Schweißbarkeit kann ein Schwefelgehalt von bis zu 0,15 Gewichtsprozent vorgesehen sein, im Regelfall wird man jedoch zur Sicherstellung eines hohen Reinheitsgrades bemüht sein, den Schwefelgehalt ebenso wie den Gehalt an Phosphor möglichst gering zu halten, beispielsweise S ≤ 0,005% und/oder P ≤ 0,02%.

In Tabelle 1 und Bild 1 ist ein beispielhaft im Rahmen der Zusammensetzung gemäß Anspruch 1 hergestellter Formenstahl marktüblichen Stählen gegenübergestellt. Dabei wurde Kohlenstoff soweit abgesenkt, daß Seigerungen minimiert werden und gleichzeitig Wasserhärtbarkeit gegeben ist (C max. 0,30 %). Der Siliziumgehalt wurde zur Minimierung der Blockseigerungen auf einen Durchschnittswert von 0,1 % abgesenkt, wie auch der Chromgehalt von 2,0 auf 1,25 %. Weitgehend unverändert geblieben ist der härtbarkeitsfördemde Legierungsgehalt von Mn (ca. 1,50 %),während der dem Stahl 1.2738 ebenfalls entsprechende Gehalt an Ni (ca. 1,10 %) in Verbindung mit den sonstigen Gehalten zu den genannten überraschenden guten Gesamteigenschaften führt.

Wegen des bei großen Abmessungen nicht reproduzierbaren härtbarkeitssteigenden Effektes und gleichzeitig versprödender Eigenschaften wurde auf Bor-Zugabe bewußt verzichtet, die Zugabe von Titan kann daher ebenfalls entfallen.

Die verbesserte Anlaßbeständigkeit wird durch höhere Zugaben von Molybdän (0,5 % statt ca. 0,20 % bei 1.2738) und Vanadin (0,1 % gegenüber keinem Vanadin bei 1.2738) eingestellt. Für große Abmessungen über 1000 mm verändern sich die Anlaßtemperaturen für ca. 30 HRC dabei wie folgt:

| | |
|---|---|
| Formenstahl 1.2738 nach Ölhärtung | 595 °C |
| Erfindungsgemäßer Formenstahl | 620 °C. |

Zur Sicherstellung eines hohen Reinheitsgrades wird der Gehalt an Schwefel auf ca. 0,002 % begrenzt.

Der Vergleich der Härtbarkeit des Formenstahles gemäß Anspruch mit marktüblichen Standardstählen ist in Bild 1 dargestellt. Danach eignet sich der Stahl für vorvergütete Abmessungen bis ca. 1300 mm ohne qualitative Nachteile.

## Patentansprüche

1. Verwendung eines Werkzeugstahl zur Herstellung von Formen für Kunststoffteile, der die folgende Zusammensetzung (in Gewichtsprozent) aufweist:
C = 0,25 - 0,30
Si = 0,04 - 0,20
Mn = 1,2 - 2,0
Cr = 1,0 - 2,0
Ni = 0,9 - 1,5
Mo = 0,3 - 0,8
V ≤ 0,2
Al 0,01 - 0,03
wobei der Rest aus Eisen und unvermeidlichen Verunreinigungen besteht.

2. Verwendung eines Werkzeugstahles nach Anspruch 1, **gekennzeichnet durch** einen Gehalt an Ni zwischen 0,9 und 1,2 Gewichtsprozent.

3. Verwendung eines Werkzeugstahl nach Anspruch 1 oder 2, **gekennzeichnet durch** einen Gehalt an Si zwischen 0,04 und 0,15 Gewichtsprozent.

4. Verwendung eines Werkzeugstahles nach einem der vorgehenden Ansprüche, **gekennzeichnet durch** Gehalt an Mn zwischen 1,2 und 1,6 Gewichtsprozent, einen Gehalt an Mo zwischen 0,4 und 0,6 Gewichtsprozent und einen Gehalt an V zwischen 0,05 und 0,15 Gewichtsprozent.

5. Verwendung eines Werkzeugstahles nach einem der vorgehenden Ansprüchem **gekennzeichnet durch** einen Gehalt an S zwischen 0,008 und 0,15 Gewichtsprozent.

6. Verwendung eines Werkzeugstahles nach einem der vorhergehenden Ansprüche, **dadurch gekennzeichnet, daß** er wasser- oder polymervorvergütet ist und eine Maximalhärte bis 40 HRC aufweist.

7. Verwendung eines Werkzeugstahles nach einem der vorgehenden Ansprüche, **dadurch gekennzeichnet, daß** er nach dem Härten mit einer Anlaßtemperatur von ungefähr 620°C für ca. 30 HRC angelassen ist.

8. Verwendung eines Werkzeugstahles nach einem der vorgehenden Ansprüche, **dadurch gekennzeichnet, daß** er mit einem Durchmesser von mindestens 400 mm vorvergütet ist.

9. Verwendung eines Werkzeugstahles nach Anspruch 8, **dadurch gekennzeichnet, daß** er mit einem Durchmesser von über 1000 mm vorvergütet ist.

## Claims

1. Use of a tool steel for manufacturing moulds for plastic parts, having the following composition (percentage by weight):
C = 0.25-0.30
Si. = 0.04-0.20
Mn = 1.2-2.0
Cr = 1.0-2.0
Ni = 0.9-1.5
Mo = 0.3-0.8
V ≤ 0.2
Al = 0.01-0.03,
the remainder consisting of iron and unavoidable impurities.

2. Use of a tool steel in accordance with claim 1, **characterized by** having an Ni content between 0.9 and 1.2 percentage by weight.

3. Use of a tool steel in accordance with claim 1 or 2, **characterized by** having an Si content between 0.04 and 0.15 percentage by weight.

4. Use of a tool steel as in accordance with one of the preceding claims, **characterized by** having an Mn content between 1.2 and 1.6 percentage by weight, an Mo content between 0.4 and 0.6 percentage by weight, and a V content between 0.05 and 0.15 percentage by weight.

5. Use of a tool steel in accordance with one of the preceding claims, **characterized by** having an S content between 0.008 and 0.15 percentage by weight.

6. Use of a tool steel in accordance with one of the preceding claims, **characterized by** being water- or polymer-quenched and tempered and having a maximum hardness of 40 HRC.

7. Use of a tool steel in accordance with one of the preceding claims, **characterized by** being tempered after hardening at a tempering temperature of approximately 620°C for approximately 30 HRC.

8. Use of a tool steel in accordance with one of the preceding claims, **characterized by** being pre-hardened anc -tempered with a diameter of at least 400 mm.

9. Use of a tool steel in accordance with claim 8, **characterized by** being pre-hardened and -tempered with a diameter of over 1,000 mm.

## Revendications

1. Emploi d'un acier à outils pour la fabrication de moules pour pièces plastiques présentant la composition suivante (en pourcentage de poids) :
C = 0,25 à 0,30
Si = 0,04 à 0,20
Mn = 1,2 à 2,0
Cr = 1,0 à 2,0
Ni = 0,9 à 1,5
Mo = 0,3 à 0,8
V ≤ 0,2
Al = 0,01 à 0,03
le reste se composant de fer et d'impuretés inévitables.

2. Emploi d'un acier à outils selon la revendication 1, **caractérisé par** une teneur en Ni située entre 0,9 et 1,2 de pourcentage en poids.

3. Emploi d'un acier à outils selon la revendication 1 ou 2, **caractérisé par** une teneur en Si située entre 0,04 et 0,15 de pourcentage en poids.

4. Emploi d'un acier à outils selon l'une des revendications précédentes, **caractérisé par** une teneur en Mn située entre 1,2 et 1,6 de pourcentage en poids, une teneur en Mo entre 0,4 et 0,6 et une teneur en V entre 0,05 et 0,15, de pourcentage en poids.

5. Emploi d'un acier à outils selon l'une des revendications précédentes, **caractérisé par** une teneur en S située entre 0,008 et 0,15 de pourcentage en poids.

6. Emploi d'un acier à outils selon l'une des revendications précédentes, **caractérisé en ce qu'**il est prétraité à un revenu à l'eau ou au polymère et qu'il présente une dureté maximale de jusqu'à 40 HRC.

7. Emploi d'un acier à outils selon l'une des exigences précédentes, **caractérisé en ce qu'**il est traité après la trempe à une température de revenu d'environ 620 °C pour environ 30 HRC.

8. Emploi d'un acier à outils selon l'une des revendications précédentes,caractérisé en ce le fait qu'il a été prétraité à un revenu avec un diamètre d'au moins 400 mm.

9. Emploi d'un acier à outils selon la revendication 8, **caractérisé par le fait qu'**il a été prétraité à un revenu avec un diamètre de plus de 1 000 mm.
